# EUROPÄISCHE PATENTSCHRIFT

(11) **EP 1 129 803 B1**
(45) Veröffentlichungstag und Bekanntmachung des Hinweises auf die Patenterteilung: **20.12.2006**
(21) Anmeldenummer: 01890047.2
(22) Anmeldetag: 23.02.2001
(51) Int. Cl.: B22F 3/16, B22F 5/10

(54) **Pulvermetallurgisch hergestelltes Material mit verbesserter Isotropie der mechanischen Eigenschaften**
Material prepared by powder metallurgy with improved isotropy of the mechanical properties
Matériau préparé par métallurgie des poudres avec isotropie améliorée des propriétés mécaniques

(30) Priorität: 03.03.2000 AT 3492000
(43) Veröffentlichungstag der Anmeldung: 05.09.2001
(73) Patentinhaber: Böhler-Uddeholm Aktiengesellschaft, 1030 Wien (AT)
(72) Erfinder: Wilmes, Siegfried, Dipl.-Ing., 40670 Meerbusch (DE)
(74) Vertreter: Wildhack, Helmut

(56) Entgegenhaltungen:
- DD-A- 279 428
- DE-A- 3 726 447
- WILMES S: "PULVERMETALLURGISCHE WERKZEUGSTAHLE - HERSTELLUNG, EIGENSCHAFTEN UND ANWENDUNG" STAHL UND EISEN,DE,VERLAG STAHLEISEN GMBH. DUSSELDORF, Bd. 110, Nr. 1, 15. Januar 1990 (1990-01-15), Seiten 93-103, XP000103109 ISSN: 0340-4803

## Beschreibung

Die Erfindung betrifft ein Verfahren zur pulvermetallurgischen Herstellung von verbesserte Isotropie der mechanischen Eigenschaften aufweisendem Breit-Flach-Material aus ledeburitischem Stahl mit rechteckigem oder flachelliptischem Querschnitt, insbesondere Vormaterial für die Herstellung von Schneid-, Stanz- und Umformwerkzeugen, bei welchem Verfahren mit Stickstoff verdüstes Pulver einer Legierung in eine Kapsel eingebracht, verdichtet und diese gegebenenfalls nach einem Evakuieren verschlossen wird, wonach ein Erwärmen und isostatisches Pressen (HIP-en) der Pulverkapsel erfolgen und der derart hergestellte heißisostatisch gepreßte Rohling einer Verformung durch Schmieden und/oder Walzen unterworfen wird.

Bei der Erstarrung von Legierungen treten zumeist Entmischungen auf, deren Ausgleich oder Auflösung durch Diffusion bei ledeburitischen Stählen nicht möglich ist. Die Größe der aus der Schmelze ausgeschiedenen Phasen bzw. Körner hängt dabei von der Bildungs- bzw. Erstarrungszeit ab.

In herkömmlich mittels Blockgusses hergestellten ledeburitischen Werkzeugstählen beispielsweise können im Gußzustand grobe primäre Karbide und ein Karbidnetzwerk vorliegen. Werden diese Gußstücke oder Blöcke einer Warmumformung unterworfen, so werden die mechanischen Materialeigenschaften zwar verbessert, jedoch hängt das Ausmaß der Verbesserung von der Beanspruchungsrichtung ab. Es ist dabei durchaus möglich, daß mittels Schlagbiegeproben quer zur Verformungsrichtung lediglich 25 bis 30% der Schlagbiegearbeitswerte im Vergleich mit jenen, gemessen in Verformungsrichtung, ermittelt werden. Diese Richtungsabhängigkeit der Werkstoffzähigkeit läßt sich mit einer, auch mikroskopisch nachweisbaren ausgeprägten Karbidzeilenstruktur im herkömmlich hergestellten Material erklären.

Um weitgehend isotrope mechanische Materialeigenschaften zu erreichen, wurden Verfahren zur pulvermetallurgischen Herstellung von Werkstücken entwickelt. Dabei erfolgt eine Zerteilung eines flüssigen Metallstromes, insbesondere durch Gasströmungen mit hoher Geschwindigkeit und Energie, zu Tröpfchen, wonach die Tröpfchen in kurzer Zeit erstarren. In den einzelnen Pulverkömem mit einem Durchmesser in der Regel von kleiner als 0,3 mm sind die gebildeten Gefügephasen der äußerst kurzen Erstarrungszeit wegen homogen verteilt und äußerst fein. Das derart erstellte Pulver wird sodann in eine Kapsel eingebracht, diese verschlossen und anschließend hoher Temperatur und hohem allseitigen Druck ausgesetzt, wobei sich die Pulverkörner metallisch verbinden bzw. das Pulver verschweißt oder sintert. Dieser Vorgang wird Heiß - Isostatisches Pressen (HIP-en) genannt.

Ein derart pulvermetallurgisch hergestelltes Vormaterial (PM-Material) kann unverformt eingesetzt oder zur Anhebung der mechanischen Eigenschaften verformt werden.

Aus der DE 3726447 A ist ein Verfahren zur PM-Herstellung auf der Basis von ausscheidungs- und/oder dispersionshärtenden Aluminiumlegierungen bekannt geworden, bei welchem der bei einer Temperatur von 400 bis 450° C isostatisch erstellte Preßling einer thermomechanischen Umformung unterworfen wird.

Bei Teilen aus karbidreichen Werkzeugstählen erwartet man durch die PM-Herstellung eine feine homogene Mikrostruktur, was durch Gefügebilder, die nahezu vollkommen gleichmäßig verteilte Karbide einheitlicher geringer Größe zeigen, bestätigt wird, und auf Grund dieser Struktur keine nennenswerte Richtungsabhängigkeit der mechanischen Eigenschaften im verformten Material. Wohl wurde über Zähigkeitsunterschiede des Werkstoffes in Verformungsrichtung und quer dazu berichtet, diese Unterschiede betragen aber höchstens 8 bis 20 % und wurden bisher im Wesentlichen auf den nicht völlig vermeidbaren Gehalt an nichtmetallischen Einschlüssen und eine sogenannte Faserstruktur zurückgeführt.

Pulvermetallurgisch hergestellte Schneid- und Stanzwerkzeuge, wie Matrizen, Stempel und dergleichen, mit rechteckiger flacher Querschnittsform zeigten im praktischen Einsatz teilweise nur eine geringe Lebensdauer; es traten völlig unerwartet Schadensfälle durch Werkzeugbrüche auf. Umfangreiche Untersuchungen der mechanischen Eigenschaften, insbesondere der Hauptbeanspruchung entsprechend die der Schlagzähigkeit des Vormaterials, erfolgten an sogenannten Breit-Flach-Stäben. Dabei wurden die Proben dem Stab in Längs,- Quer- und Dickenrichtung entnommen und die jeweils richtungsorientierten Proben mit um 90° zueinander versetzten brucherzeugenden Schlägen geprüft. Die Bezeichnung und die Lage der Poben sind nachfolgender Tabelle und Fig. 1 zu entnehmen. Es bedeuten:
L-S Probe in Längsrichtung, Schlag auf die Flachseite in Dickenrichtung
L-T Probe in Längsrichtung, Schlag auf die Schmalseite in Breitenrichtung
T-L Probe in Breitenrichtung, Schlag auf die Stirnseite in Längsrichtung
T-S Probe in Breitenrichtung, Schlag auf die Flachseite in Dickenrichtung
S-L Probe in Dickenrichtung, Schlag auf die Stirnseite in Längsrichtung
S-T Probe in Dickenrichtung, Schlag auf die Schmalseite in Breitenrichtung

Untersuchungen an Breit-Flach-Vormaterial (380 x 55 mm) aus Schnellarbeitsstahl (HS 6-5-3) brachten folgendes Ergebnis in % im Vergleich mit der Schlagarbeit bei L-S-Erprobung.
- L-S: 100%
- L-T: 100%
- T-S: 80%
- T-L: 80%
- S-T: 25%
- S-L: 25%

Die äußerst geringe Biegebruchzähigkeit von pulvermetallurgisch hergestelltem Breit-Flach-Vormaterial in Dickenrichtung war für die Fachwelt vollkommen unerwartet, erklärten aber die vorher erwähnten Werkzeugbrüche. In wissenschaftlichen Untersuchungen wurde ein sogenanntes Fasermodell entwickelt, dessen Wirksamkeit auf Bindungsfehlem und Entmischungen an der Grenzfläche der verdüsten und verformten Partikel beruht. Dem entgegen steht jedoch eine absolute Gleichförmigkeit und Reinheit des Vormaterials aus dem Verdüsungs- und HIP- Prozeß, welches eine Faserstruktur nicht erwarten und - bei der in der Regel dunkel geätzten Matrix zur Darstellung der Karbidanordnung und Karbidgröße- nicht erkennen läßt..

Bei weiteren mikroskopischen Erprobungen wurden Gefügebereiche mit unterschiedlicher Anätzung im Vergleich mit den übrigen Bereichen des Vormaterials gefunden, die die Fasertheorie stützen. Ein Gefüge mit groben, dem Verformungsprozeß angepaßten Körnern war aber metallographisch nicht nachweisbar.

Die Erfindung setzt sich nun zum Ziel, Verfahren der eingangs genannten Art zu schaffen, mittels welcher eine verbesserte Isotropie der mechanischen Eigenschaften, insbesondere eine Erhöhung der Schlagzähigkeit und Biegebruchzähigkeit in Dickenrichtung von Breit-Flach-Vormaterial von verformten PM-Werkstücken erreicht wird.

Das Ziel wird erfindungsgemäß dadurch erreicht, daß ein Rohling mit einer derart rechteckigen oder flachelliptischen Querschnittsform erstellt und einer Umformung unterworfen wird, dass bei dieser der Unterschied zwischen der Verformung in Richtung der Breite und der Verformung in Dickenrichtung des Querschnittes des Brei-Flach-Materials höchstens das 2-fache, vorzugsweise das 1,5-fache des niedrigeren Verformungsgrades beträgt.

Gemäß der Erfindung wird obiges Ziel auch erreicht, wenn der heißisostatisch gepreßte Rohling in Richtung der Längserstreckung einer Stauchumformung mit einem mindestens zweifachen Stauchgrad unterworfen wird, wonach eine Reckumformung des gestauchten Rohlings unter Ausformung des Breit-Flach-Vormaterials erfolgt.

Ein weiterer Weg zum Erreichen des eingangs genannten Zieles besteht darin, daß der heißisostatisch gepreßte Rohling einer Diffusionsglühbehandlung mit einer höchsten Temperatur von 20°C unterhalb der Solidustemperatur der Legierung und einer Mindestglühdauer von 4 Stunden unterworfen wird, wonach dieser durch Reckumformung zu einem Breit-Flach-Vormaterial geschmiedet und/oder gewalzt wird.

Der Vorteil des erfindungsgemäßen Verfahrens ist insbesondere darin zu sehen, daß die Wirksamkeit der die Zähigkeitseigenschaften nachteilig beeinflussenden Bereiche im Werkstoff herabgesetzt wird. Das Entstehen dieser Bereiche ist wissenschaftlich noch nicht geklärt, auch warum diese Zonen im Werkstoff die mechanischen Eigenschafen nachteilig beeinflussen, kann mit Sicherheit noch nicht gedeutet werden, weil in diesen Bereichen oder Zonen die in einer Schlifferprobung dunkler angeätzt werden, eine eher feinere globulitische Karbidstruktur vorliegt.

Wird jedoch, wie erfindungsgemäß vorgesehen, der Rohling mit einer Querschnittsform erstellt, die bei der nachfolgenden Umformung einen Unterschied der Verformungsgrade in Breiten- und Dickenrichtung von höchstens 2-fach erfordert, liegen in diesen Richtungen geringe Abweichungen der mechanischen Eigenschaft vor und es werden wesentlich höhere Schlagbiegearbeitswerte erreicht als diese in einem heißisostatisch gepreßten, unverformten Werkstück gegeben sind.

Wenn gemäß der Erfindung der heißisostatisch gepreßte Rohling einer Stauchumformung bei Schmiedetemperatur unterworfen wird, worauf ein sogenanntes Recken oder Reckschmieden des gestauchten Schmiedestückes erfolgt, bei welchem ein Breit-Flach-Profil erstellt wird, so sind, wie gefunden wurde, die Werte für die Schlagbiegearbeit des Vormaterials in Quer- und in Dickenrichtung des Profiles im wesentlichen gleich hoch und liegen bei ca. 80% jener Werte, die in Längsrichtung des Vormateriales gegeben sind.

Wird, wie gemäß einer weiteren Ausführungsform der Erfindung vorgesehen, der heißisostatisch gepreßte Rohling oder ein gering umgeformter Schmiederohling einer Diffusionsglühbehandlung unterworfen, worauf die Endverformung erfolgt, so werden dadurch erfindungsgemäß insbesondere in einem Breit-Flach-Vormaterial hohe Zähigkeitswerte des Werkstoffes auch in Dickenrichtung erreicht.

Die erfindungsgemäßen Verfahren lösen das Problem einer wesentlichen Anisotropie in pulvermetallurgisch hergestellten Breit-Flach-Vormaterialien, insbesondere in ledeburitischen Stählen dieser Querschnittsform, und steigern ganz allgemein die Güte derartig hergestellter Erzeugnisse.

Der Vorteil des derartig erstellten Vormaterials ist im wesentlichen dadurch begründet, daß daraus gefertigte Werkzeuge weniger kerbempfindlich sind und dadurch wesentlich höhere Spannungen und stoßartige Belastungen ertragen. So wurden beispielsweise aus der Stirnseite eines Breit-Flach-Vormaterials herkömmlicher Herstellung und erfindungsgemäßer Schaffung Warmpreßmatrizen gefertigt und im praktischen Einsatz erprobt. Die Standzeit des Werkzeuges aus herkömmlichen Material war äußerst gering, es erfolgte nach 33 stoßartigen Pressungen ein Abbrechen eines vorspringenden Profilteiles, wobei keinerlei sonstiger Verschleiß oder Abrieb festzustellen war. Die gleicherart für das gleiche Produkt erstellte Matrize aus erfindungsgemäß durch ähnliche Materialverformungen in Breiten-und Dickenrichtung erstellten Breit-Flach-Vormaterial erbrachte über 3000 Pressungen, wonach das Werkzeug wegen abrasiven Verschleisses ausgeschieden wurde.

Im folgenden soll die Erfindung anhand von Beispielen aus Materialerprobungen dargelegt werden.
Aus einer Schmelze mit einer Zusammensetzung in Gew.-% von C = 1,3, Si = 0,63, Mn = 0,24, S = 0,013, P = 0,019, Cr = 3,83, 0 = 4,87, W = 6,11, V = 3,03, Co = 0,40, Cu = 0,013, Sn = 0,011 wurde, nach dem Gaszerstäubungsverfahren mit Stickstoff, Pulver mit einer mittleren Korngröße von 0,09 mm gefertigt.

Vormaterial mit dem Format 550mm quadrat und 800 x 220 mm wurde nach dem HIP-Verfahren hergestellt, worauf einerseits eine direkte Verformung eines Quadrat- und Rechteckmaterials zu einem Stabquerschnitt von 550 x 100 mm erfolgte. Ein weiteres quadratisches Vormaterial wurde vor der Verformung bei einer Temperatur von 38 ° C unterhalb der im Heiztischmikroskop festgestellten Solidustemperatur der Legierung 43 Stunden geglüht. Schließlich erfolgte an einem heißisostatisch gepreßten Rohling vor der Verformung auf das Querschnittsformat 550 x 100 mm ein Stauchen auf 48% der ursprünglichen Höhe. Zu Vergleichszwecken wurde ein heißisostatisch gepreßtes unverformtes Material bereitgestellt.

Aus allen derartig erstellten Breit-Flach-Vormaterialien wurden Proben gemäß der in Fig. 1 gezeigten Lage entnommen und auf eine Härte von 55 bis 60 HRC vergütet. Es wurden, wie für harte Werkzeugstähle üblich, ungekerbte Schlagproben mit den Maßen 7x10x55 mm verwendet. Bei der Kennzeichnung gibt der erste Buchstabe die Probenlage im Vormaterial an. Der zweite Buchstabe zeigt die durch einen Pfeil gekennzeichnete Schlagrichtung Die Erprobung der Kerbschlagarbeitswerte der Vormaterialien erbrachte die in Fig. 2 bis Fig. 5 dargestellten Ergebnisse, wobei die Erprobungswerte in Längsrichtung der Verformung jeweils mit 100 % dargestellt sind.
Fig. 2 betrifft ein Breit-Flach-Vormaterial hergestellt aus einem Block 550 mm
Fig. 3 betrifft Material A, hergestellt nach Anspruch 1
Fig. 4 betrifft Material B, hergestellt nach Anspruch 2
Fig. 5 betrifft Material C, hergestellt nach Anspruch 3

Die Prüfwerte T-S und T-L sowie S-T und S-L liegen durchwegs im gleichen Streubereich, so daß in Fig. 2 bis Fig. 5 nur eine Größe bzw. ein Wert berücksichtigt ist.

In den Darstellungen bedeuten weiter: S-T ᵤ die Zähigkeit der gehipten unverformten Probe in Dickenrichtung und S-Tₖ die Zähigkeit eines konventionell hergestellten Breit-Flach-Vormaterials in Dickenrichtung.

## Patentansprüche

1. Verfahren zur pulvermetallurgischen Herstellung von verbesserte Isotropie der mechanischen Eigenschaften aufweisendem Breit-Flach-Material aus ledeburitischem Stahl mit rechteckigem oder flachelliptischem Querschnitt, insbesondere Vormaterial für die Herstellung von Schneid-, Stanz- und Umformwerkzeugen, bei welchem Verfahren mit Stickstoff verdüstes Pulver einer Legierung in eine Kapsel eingebracht, verdichtet und diese, gegebenenfalls nach einem Evakuieren, verschlossen wird, wonach ein Erwärmen und isostatisches Pressen (HIP-en) der Pulverkapsel erfolgen und der derart hergestellte heißisostatisch gepreßte Rohling einer Verformung durch Schmieden und/oder Walzen unterworfen wird, **dadurch gekennzeichnet, dass** ein Rohling mit einer derart rechteckigen oder flachellipischen Querschnittsform erstellt und einer Umgeformung unterworfen wird, dass bei dieser der Unterschied zwischen der Verformung in Richtung der Breite und der Verformung in Dickenrichtung des Querschnittes des Breit-Flach-Materials höchstens das 2-fache, vorzugsweise höchstens das 1,5-fache, des niedrigeren Verformungsgrades beträgt.

2. Verfahren zur pulvermetallurgischen Herstellung von verbesserte Isotropie der mechanischen Eigenschaften aufweisendem Breit-Flach-Material aus ledeburitsischem Stahl mit rechteckigem oder flachelliptischem Querschnitt, insbesondere Vormaterial für die Herstellung von Schneid- und Stanzwerkzeugen, bei welchem Verfahren ein mit Stickstoffgas verdüstes Pulver einer Legierung in eine Kapsel eingebracht, verdichtet und diese, gegebenenfalls nach einem Evakuieren, verschlossen wird, wonach ein Erwärmen und isostatisches Pressen (HIP-en) der Pulverkapsel erfolgen und der derart hergestellte heißisostatisch gepreßte Rohling einer Verformung durch Schmieden und/oder Walzen unterworfen wird, **dadurch gekennzeichnet, dass** der heißisostatisch gepreßte Rohling in Richtung der Längserstreckung einer Stauchumformung mit einem mindestens zweifachen Stauchgrad unterworfen wird, wonach eine Reckumformung des gestauchten Rohlings unter Ausformung des Breit-Flach-Vormaterials erfolgt.

3. Verfahren zur pulvermetallurgischen Herstellung von verbesserte Isotropie der mechanischen Eigenschaften aufweisendem Breit-Flach-Material aus ledeburitsischem Stahl mit rechteckigem oder flachelliptischem Querschnitt, insbesondere Vormaterial für die Herstellung von Schneid-und Stanzwerkzeugen, bei welchem Verfahren ein mit Stickstoff verdüstes Pulver einer Legierung in eine Kapsel eingebracht, verdichtet und diese, gegebenenfalls nach einem Evakuieren, verschlossen wird, wonach ein Erwärmen und isostatisches Pressen (HIP-en) der Pulverkapsel erfolgen und der derart hergestellte heißisostatisch gepreßte Rohling einer Verformung durch Schmieden und/oder Walzen unterworfen wird, **dadurch gekennzeichnet, dass** der heißisostatisch gepreßte Rohling einer Diffusionsglühbehandlung mit einer höchsten Temperatur von 20°C unterhalb der Solidustemperatur der Legierung und einer Mindestglühdauer von 4 Stunden unterworfen wird, wonach dieser durch Reckumformung zu einem Breit-Flach-Vormaterial geschmiedet und/oder gewalzt wird.

## Claims

1. A method for the powder-metallurgical production of wide flat material having improved isotropy of the mechanical properties and made of ledeburite steel with a rectangular or flat-elliptical cross-section, particularly raw material for the production of cutting, stamping and forming tools, in which method powder of an alloy, atomised with nitrogen, is introduced into a capsule, compacted and the said capsule is sealed, optionally after evacuation, after which heating and isostatic pressing (HIP-ing) of the powder capsule take place and the hot-isostatically pressed blank produced in this way is subjected to deformation by forging and/or rolling, **characterised in that** a blank with such a rectangular or flat-elliptical cross-sectional shape is created and subjected to forming, **in that** in the said forming the difference between the deformation in the direction of the width and the deformation in the thickness direction of the cross-section of the wide flat material is at most 2 times, preferably at most 1.5 times, the lower degree of deformation.

2. A method for the powder-metallurgical production of wide flat material having improved isotropy of the mechanical properties and made of ledeburite steel with a rectangular or flat-elliptical cross-section, particularly raw material for the production of cutting and stamping tools, in which method a powder of an alloy, atomised with nitrogen gas, is introduced into a capsule, compacted and the said capsule is sealed, optionally after evacuation, after which heating and isostatic pressing (HIP-ing) of the powder capsule take place and the hot-isostatically pressed blank produced in this way is subjected to deformation by forging and/or rolling, **characterised in that** the hot-isostatically pressed blank is subjected to compression-forming in the direction of the longitudinal extent with a degree of compression which is at least twofold, after which stretch-forming of the compressed blank takes place with shaping of the wide flat material.

3. A method for the powder-metallurgical production of wide flat material having improved isotropy of the mechanical properties and made of ledeburite steel with a rectangular or flat-elliptical cross-section, particularly raw material for the production of cutting and stamping tools, in which method a powder of an alloy, atomised with nitrogen, is introduced into a capsule, compacted and the said capsule is sealed, optionally after evacuation, after which heating and isostatic pressing (HIP-ing) of the powder capsule take place and the hot-isostatically pressed blank produced in this way is subjected to deformation by forging and/or rolling, **characterised in that** the hot-isostatically pressed blank is subjected to a diffusion annealing treatment with a maximum temperature of 20°C below the solidus temperature of the alloy and a minimum annealing time of 4 hours, after which it is forged and/or rolled by stretch-forming into a wide flat raw material.

## Revendications

1. Procédé de production par métallurgie des poudres de matériau large plat en acier lédeburitique de section rectangulaire ou elliptique aplatie, présentant une isotropie améliorée de ses propriétés mécaniques, en particulier de matériau de départ pour la fabrication d'outils de découpe, de poinçonnage et de formage, procédé dans lequel de la poudre d'un alliage atomisée par de l'azote est introduite dans une casette et compactée et la casette, le cas échéant après y avoir fait le vide, est fermée, après quoi on chauffe la casette de poudre et on effectue une compression isostatique à chaud (HIP) puis on soumet l'ébauche ainsi produite par compression isostatique à chaud à un formage par forgeage et/ou laminage, **caractérisé en ce que** l'on produit une ébauche ayant une forme de section rectangulaire ou elliptique aplatie et on la soumet à un reformage et **en ce que**, lors de ce reformage, la différence entre la déformation dans le sens de la largeur et la déformation dans le sens de l'épaisseur de la section du matériau large plat est au maximum égale à 2 fois, de préférence au maximum égale à 1,5 fois le degré de déformation le plus faible.

2. Procédé de production par métallurgie des poudres de matériau large plat en acier lédeburitique de section rectangulaire ou elliptique aplatie, présentant une isotropie améliorée de ses propriétés mécaniques, en particulier de matériau de départ pour la fabrication d'outils de découpe et de poinçonnage, procédé dans lequel de la poudre d'un alliage atomisée par de l'azote est introduite dans une casette et compactée et la casette, le cas échéant après y avoir fait le vide, est fermée, après quoi on chauffe la casette de poudre et on effectue une compression isostatique à chaud (HIP) puis on soumet l'ébauche ainsi produite par compression isostatique à chaud à un formage par forgeage et/ou laminage, **caractérisé en ce que** l'ébauche produite par compression isostatique à chaud est soumise dans le sens de son extension longitudinale à une déformation par refoulement avec un degré de refoulement au moins égal à deux fois, après quoi on effectue une déformation par étirage de l'ébauche refoulée afin de former le matériau de départ large plat.

3. Procédé de production par métallurgie des poudres de matériau large plat en acier lédeburitique de section rectangulaire ou elliptique aplatie, présentant une isotropie améliorée de ses propriétés mécaniques, en particulier de matériau de départ pour la fabrication d'outils de découpe et de poinçonnage, procédé dans lequel de la poudre d'un alliage atomisée par de l'azote est introduite dans une casette et compactée et la casette, le cas échéant après y avoir fait le vide, est fermée, après quoi on chauffe la casette de poudre et on effectue une compression isostatique à chaud (HIP) puis on soumet l'ébauche ainsi produite par compression isostatique à chaud à un formage par forgeage et/ou laminage, **caractérisé en ce que** l'ébauche produite par compression isostatique à chaud est soumise à un recuit d'homogénéisation à une température maximale inférieure de 20°C à la température de solidus de l'alliage et pendant une durée de recuit minimale de 4 heures, après quoi elle est forgée et/ou laminée afin de la déformer par étirage en un matériau de départ large plat.
